# FASCICULE DE BREVET EUROPEEN

(11) **EP 3 783 124 B1**
(45) Date de publication et mention de la délivrance du brevet: **07.08.2024**
(21) Numéro de dépôt: 19193469.4
(22) Date de dépôt: 23.08.2019
(51) Int. Cl.: C22C 5/02, C22C 9/00

(54) **PIECE D'HORLOGERIE, DE BIJOUTERIE OU DE JOAILLERIE EN OR**
UHR, SCHMUCK- ODER JUWELIERARTIKEL AUS GOLD
GOLD TIMEPIECE, ORNAMENT OR JEWELLERY

(43) Date de publication de la demande: 24.02.2021
(73) Titulaire: Omega SA, 2502 Bienne (CH)
(72) Inventeur: VINCENT, Denis, 2000 Neuchâtel (CH); KISSLING, Gregory, 2520 La Neuveville (CH); CHARBON, Christian, 2054 Chézard-St-Martin (CH); FAYS, Vincent, 2072 Saint-Blaise (CH); LAUPER, Stéphane, 2016 Cortaillod (CH)
(74) Mandataire: ICB SA

(56) Documents cités:
- EP-A1- 1 650 316
- EP-A1- 3 165 621
- WO-A2-2015/193659
- BE-A- 436 287
- CH-A2- 709 923
- US-A- 3 136 633

## Description

### Domaine de l'invention

L'invention concerne un alliage d'or 9 carats présentant une bonne déformabilité, ainsi qu'une résistance à la corrosion sous contrainte et une résistance au ternissement améliorées.

L'invention concerne également une pièce d'horlogerie, de bijouterie ou de joaillerie réalisée dans cet alliage d'or.

### Arrière-plan de l'invention

Les ors 9 carats contiennent majoritairement du zinc pour des raisons d'éclat. Malheureusement, la plupart de ces alliages sont sensibles à la corrosion sous contrainte selon la publication « Stress Corrosion in Gold Alloys » de Jennifer M.M. Dugmore et Charles D. DesForges. Dans le domaine de l'horlogerie, ces alliages se fissurent à l'air libre et ne peuvent plus être laminés aux dimensions souhaitées. Dans le domaine de la bijouterie / joaillerie et dans un cas particulier de sertissage, ces alliages ne peuvent plus être sertis sous risque de perdre une pierre.

Alliages d'or sont connus par exemple, de chacun des BE-436287, EP-A 1650316 ou WO-A 2015/193659.

Le zinc a aussi malheureusement l'inconvénient de polluer les fours lors des coulées et des recuits de recristallisation. Ceci gêne les affineurs d'or qui sont sans cesse soumis au nettoyage incessant de leurs fours évitant toute contamination sur d'autres alliages.

Dans le domaine de l'horlogerie/bijouterie/joaillerie de luxe, ces alliages sont donc peu utilisés, bien qu'ils présentent l'avantage d'être moins onéreux que des alliages de teinte identique en or 18 carats.

A notre connaissance, il n'existe aucun alliage du marché d'or 9 carats qui ait été développé avec des caractéristiques de ternissement, de déformabilité et de résistance à la corrosion sous contrainte par rapport aux alliages d'or standards du marché.

### Résumé de l'invention

La présente invention a donc pour but de remédier aux inconvénients de l'art antérieur susmentionné en fournissant un alliage d'or 9 carats, présentant une résistance au ternissement, une déformabilité ainsi qu'une résistance à la corrosion sous contrainte améliorées par rapport aux alliages d'or 9 carats de teinte de l'art antérieur.

L'invention a également pour but de fournir un alliage d'or 9 carats sans zinc, en vue de faciliter sa mise en oeuvre.

A cet effet, l'invention concerne un alliage d'or sans zinc constitué en poids entre 37,5% et 38,5% d'or, entre 4% et 32% d'argent et/ou de palladium, entre 25,0 % et 54,0 % de cuivre et entre 0 et 10,0% de gallium.

Selon la revendication 1, l'invention concerne un alliage d'or constitué en poids de 37,5% à 38,5% d'or, de 4% à 32% d'argent et/ou de palladium, de 25,0 % à 54,0 % de cuivre, de 0 à 10,0% de gallium et de 0 à 0.05% d'un élément choisi parmi l'iridium, le rhénium et le ruthénium.

La présente invention se rapporte également à la pièce d'horlogerie, de bijouterie ou de joaillerie réalisée dans cet alliage.

On a constaté que les pièces d'horlogerie, de bijouterie ou de joaillerie réalisées avec cet alliage sont très intéressantes du point de vue de leur couleur, de leur déformabilité et de leur résistance à la corrosion (en particulier la corrosion sous contrainte) ainsi qu'au ternissement.

Du point de vue de sa couleur, elles présentent une belle couleur proche de celle du bronze sans les désavantages liés à l'oxydation de ce matériau.

### Description de l'invention

La présente invention se rapporte à un alliage d'or sans zinc plus particulièrement destiné à une application dans le domaine horloger, de la bijouterie ou de la joaillerie. Elle se rapporte ainsi également aux pièces d'horlogerie, de bijouterie ou de joaillerie réalisées dans cet alliage. On entend par pièces d'horlogerie aussi bien des composants d'habillage tels qu'un boîtier, un cadran, une applique de cadran, un bracelet, etc. que des composants du mouvement tels qu'une platine, un pont ou un balancier.

L'alliage d'or selon l'invention constitué en poids entre 37,5% et 38,5% d'or, de l'argent et/ou du palladium avec un total pour ces deux éléments compris entre 4 et 32%, entre 25,0 % et 54,0 % de cuivre et entre 0 et 10,0% de gallium. Il a pour particularité d'être sans zinc. Il est par ailleurs sans nickel, sans cobalt, sans fer et sans manganèse.

Avantageusement l'alliage à base d'or comprend entre 5 et 26% en poids d'argent et/ou de palladium.

De préférence, l'alliage à base d'or comprend entre 6% à 19.5% en poids d'argent et/ou de palladium.

Plus préférentiellement, l'alliage à base d'or comprend entre 7% et 17% en poids d'argent et/ou de palladium.

De manière particulièrement préférée, l'alliage à base d'or comprend entre 7% et 14.5% en poids d'argent et/ou de palladium.

Selon la revendication 1 l'alliage à base d'or comprend en poids entre 0 et 0,05% (borne comprise) d'un élément choisi parmi l'iridium, le rhénium et le ruthénium et de manière avantageuse l'alliage comprend en poids 0.0025% d'iridium.

Pour préparer l'alliage d'or, les différents éléments de la composition sont mis en fusion avant d'être coulés. Le lingot de coulée est ensuite déformé avec un taux d'écrouissage supérieur ou égal à 75% réparti en plusieurs passes avec des recuits intermédiaires réalisés à une température de 650°C pendant 30 minutes. Après refroidissement, les ébauches sont mises à dimension, par exemple, par usinage.

Les alliages obtenus après déformation et recuit présentent dans l'espace colorimétrique CIELAB (conforme aux normes CIE n°15, ISO 7724/1, DIN 5033 Teil 7, ASTM E-1164) une valeur a* comprise entre 1 et 8, de préférence entre 5.5 et 7.5, et une valeur b* comprise entre 12 et 18, de préférence entre 14 et 16.

Ils présentent une dureté comprise entre 125 et 180 HV1, de préférence entre 130 et 180 HV1. Ils présentent un potentiel électrochimique supérieur ou égal à 0.52 volt, ce dernier étant obtenu en sommant le potentiel électrochimique de chaque élément de l'alliage multiplié par sa concentration atomique.

Le Tableau 1 montre la composition en ‰ poids des alliages du marché : N°843, N°844 et N°859 comprenant du zinc ainsi que de deux alliages de laboratoire N°846 et N°848 comprenant du zinc, ces cinq alliages étant des exemples comparatifs. Les alliages N°849-852, 854-858 et 860 sans zinc sont des alliages d'or 9 carats selon l'invention. Les valeurs colorimétriques mesurées, la dureté mesurée (HV1) et les potentiels électrochimiques calculés sont aussi présentés dans le Tableau 1. Les valeurs colorimétriques L*a*b* ont été mesurées avec un spectrophotomètre KONICA MINOLTA CM-2600d avec un illuminant D65 et un angle d'observation de 10°.

**Tableau 1**

| | | **Compositions [‰ _{poids}]** | | | | | | **Dureté** | **E₀** | **Colorimètrie (D65, 10°)** | | |
|---|---|---|---|---|---|---|---|---|---|---|---|---|
| | | **Cu.** | **Zn.** | **Ga.** | **Pd.** | **Aq.** | **Au.** | **[HV1]** | **[Volts]** | **L*** | **a*** | **b*** |
| **843** | **Comparatif** | 423,5 | 109,0 | | | 92,0 | 375,5 | 113 | 0,407 | 91,5 | 0,7 | 20,3 |
| **844** | | 376,0 | 114,0 | | | 134,0 | 376,0 | 133 | 0,418 | 91,9 | -0,2 | 20,0 |
| **846** | | 293,0 | 40,0 | | | 291,0 | 376,0 | 170 | 0,621 | 92,1 | 2,2 | 15,8 |
| **848** | | 346,8 | 77,2 | | | 200,0 | 376,0 | 179 | 0,508 | 92,0 | 0,9 | 17,8 |
| **859** | | 573,0 | 24,0 | | | 27,0 | 376,0 | * | 0,504 | * | * | * |
| **849** | **Invention** | 311,0 | | 22,0 | | 291,0 | 376,0 | 153 | 0,661 | 91,9 | 2,4 | 14,3 |
| **851** | | 384,0 | | 40,0 | | 200,0 | 376,0 | 162 | 0,584 | 90,8 | 2,6 | 16,1 |
| **852** | | 311,0 | | 22,0 | 20,0 | 271,0 | 376,0 | 170 | 0,665 | 90,5 | 3,0 | 13,0 |
| **854** | | 384,0 | | 40,0 | 20,0 | 180,0 | 376,0 | 171 | 0,588 | 89,8 | 3,3 | 14,7 |
| **855** | | 450,0 | | 40,0 | 20,0 | 114,0 | 376,0 | 152 | 0,552 | 88,6 | 4,9 | 15,2 |
| **856** | | 500,0 | | 40,0 | 20,0 | 64,0 | 376,0 | 131 | 0,526 | 87,1 | 6,7 | 15,0 |
| **857** | | 425,0 | | 40,0 | 20,0 | 139,0 | 376,0 | 164 | 0,565 | 87,1 | 5,7 | 16,6 |
| **858** | | 400,0 | | 40,0 | 20,0 | 164,0 | 376,0 | 163 | 0,579 | 87,3 | 5,2 | 16,4 |
| **860** | | 500,0 | | 40,0 | | 84,0 | 376,0 | * | 0,523 | * | * | * |

| | | | | | | | | | | | | |
|---|---|---|---|---|---|---|---|---|---|---|---|---|
| *Pas mesuré | | | | | | | | | | | | |

Ces calculs et tests montrent clairement que les alliages selon l'invention ont une bonne résistance à la corrosion (potentiel électrochimique au-dessus de 0.52Volt), ainsi qu'une dureté à l'état recuit permettant aisément leur déformation (entre 130 et 175 HV). Ils présentent tous une valeur a* dans l'intervalle 2-7 et une valeur b* dans l'intervalle 13-18. En particulier, l'alliage 856 présente une teinte 4N selon la norme ISO 8654 : 2019.

## Revendications

1. Alliage d'or sans zinc constitué en poids de 37.5% à 38.5% d'or, de palladium et/ou d'argent avec un pourcentage total compris entre 4% et 32%, de 25% à 54% de cuivre et de 0% à 10% de gallium et de 0% à 0,05% d'un élément choisi parmi l'iridium, le rhénium et le ruthénium.

2. Alliage d'or selon la revendication 1, **caractérisé en ce qu'**il comprend en poids, du palladium et/ou de l'argent avec un pourcentage total compris entre 5% et 26%, entre 30% et 53% de cuivre et entre 0% et 8.5% de gallium.

3. Alliage d'or selon la revendication 1 ou 2, **caractérisé en ce qu'**il comprend en poids, du palladium et/ou de l'argent avec un pourcentage total compris entre 6% et 19.5%, entre 39% et 52% de cuivre et entre 2% et 7% de gallium.

4. Alliage d'or selon l'une des revendications précédentes, **caractérisé en ce qu'**il comprend en poids, du palladium et/ou de l'argent avec un pourcentage total compris entre 7% et 17%, entre 41% et 52% de cuivre et entre 2% et 6% de gallium.

5. Alliage d'or selon l'une des revendications précédentes, **caractérisé en ce qu'**il comprend en poids, du palladium et/ou de l'argent avec un pourcentage total compris entre 7% et 14.5%, entre 44% et 51% de cuivre et entre 2% et 6% de gallium.

6. Alliage d'or selon la revendication 1, **caractérisé en ce qu'**il comprend en poids, entre 0 et 5% de palladium, entre 4 et 27% d'argent, entre 25% et 54% de cuivre et entre 0% et 10% de gallium.

7. Alliage d'or selon la revendication 1, **caractérisé en ce qu'**il comprend en poids, entre 0% et 5% de palladium, entre 4% et 12% d'argent, entre 45% et 51% de cuivre et entre 3% et 5% de gallium.

8. Alliage d'or selon la revendication précédente, **caractérisé en ce qu'**il comprend en poids 2% de palladium.

9. Alliage d'or selon l'une des revendications précédentes, **caractérisé en ce qu'**il est dépourvu de nickel, de cobalt, de fer et de manganèse.

10. Alliage d'or selon l'une des revendications précédentes, **caractérisé en ce qu'**il a dans l'espace colorimétrique CIELAB une valeur a* comprise entre 1 et 8 et une valeur b* comprise entre 12 et 18.

11. Alliage d'or selon l'une des revendications précédentes, **caractérisé en ce qu'**il a dans l'espace colorimétrique CIELAB une valeur a* comprise entre 5.5 et 7.5 et une valeur b* comprise entre 14 et 16.

12. Alliage d'or selon l'une des revendications précédentes, **caractérisé en ce qu'**il a une dureté HV1 comprise entre 125 et 180 et, de préférence, entre 130 et 180.

13. Pièce d'horlogerie, de bijouterie ou de joaillerie réalisée dans l'alliage d'or selon l'une des revendications précédentes.

## Patentansprüche

1. Zinkfreie Goldlegierung, die 37,5 bis 38,5 Gew.-% Gold, Palladium und/oder Silber in einem Gesamtprozentsatz zwischen 4 % und 32 %, 25 % bis 54 % Kupfer und 0 % bis 10 % Gallium sowie 0 % bis 0,05 % eines aus Iridium, Rhenium und Ruthenium ausgewählten Elements enthält.

2. Goldlegierung nach Anspruch 1, **dadurch gekennzeichnet, dass** sie, bezogen auf das Gewicht, Palladium und/oder Silber in einem Gesamtprozentsatz zwischen 5 % und 26 %, zwischen 30 % und 53 % Kupfer und zwischen 0 % und 8,5 % Gallium enthält.

3. Goldlegierung nach Anspruch 1 oder 2, **dadurch gekennzeichnet, dass** sie, bezogen auf das Gewicht, Palladium und/oder Silber in einem Gesamtprozentsatz zwischen 6 % und 19,5 %, zwischen 39 % und 52 % Kupfer und zwischen 2 % und 7 % Gallium enthält.

4. Goldlegierung nach einem der vorhergehenden Ansprüche, **dadurch gekennzeichnet, dass** sie, bezogen auf das Gewicht, Palladium und/oder Silber in einem Gesamtprozentsatz zwischen 7 % und 17%, zwischen 41 % und 52 % Kupfer und zwischen 2 % und 6 % Gallium enthält.

5. Goldlegierung nach einem der vorhergehenden Ansprüche, **dadurch gekennzeichnet, dass** sie, bezogen auf das Gewicht, Palladium und/oder Silber in einem Gesamtprozentsatz zwischen 7 % und 14,5 %, zwischen 44 % und 51 % Kupfer und zwischen 2 % und 6 % Gallium enthält.

6. Goldlegierung nach Anspruch 1, **dadurch gekennzeichnet, dass** sie, bezogen auf das Gewicht, zwischen 0 und 5 % Palladium, zwischen 4 und 27 % Silber, zwischen 25 und 54 % Kupfer und zwischen 0 und 10 % Gallium enthält.

7. Goldlegierung nach Anspruch 1, **dadurch gekennzeichnet, dass** sie, bezogen auf das Gewicht, zwischen 0 % und 5 % Palladium, zwischen 4 % und 12 % Silber, zwischen 45 % und 51 % Kupfer und zwischen 3 % und 5 % Gallium enthält.

8. Goldlegierung nach dem vorhergehenden Anspruch, **dadurch gekennzeichnet, dass** sie, bezogen auf das Gewicht, 2 % Palladium enthält.

9. Goldlegierung nach einem der vorhergehenden Ansprüche, **dadurch gekennzeichnet, dass** sie frei von Nickel, Kobalt, Eisen und Mangan ist.

10. Goldlegierung nach einem der vorhergehenden Ansprüche, **dadurch gekennzeichnet, dass** sie im CIELAB-Farblaborraum einen a*-Wert zwischen 1 und 8 und einen b*-Wert zwischen 12 und 18 aufweist.

11. Goldlegierung nach einem der vorhergehenden Ansprüche, **dadurch gekennzeichnet, dass** sie im CIELAB-Farblaborraum einen a*-Wert zwischen 5,5 und 7,5 und einen b*-Wert zwischen 14 und 16 aufweist.

12. Goldlegierung nach einem der vorhergehenden Ansprüche, **dadurch gekennzeichnet, dass** sie eine Härte HV1 zwischen 125 und 180 und vorzugsweise zwischen 130 und 180 aufweist.

13. Uhr, Schmuckstück oder Edelsteinschmuck aus einer zinkfreien Goldlegierung nach einem der vorhergehenden Ansprüche.

## Claims

1. Zinc-free gold alloy containing by weight from 37.5% to 38.5% of gold; palladium and/or silver in a total percentage comprised between 4% and 32%, from 25% to 54% of copper and from 0% to 10% of gallium and from 0% to 0,05% of an element selected from among iridium, rhenium and ruthenium.

2. Gold alloy according to claim 1, **characterized in that** it contains by weight, palladium and/or silver in a total percentage comprised between 5% and 26%, between 30% and 53% of copper and between 0% and 8.5% of gallium.

3. Gold alloy according to claim 1 or 2, **characterized in that** it contains by weight, palladium and/or silver in a total percentage comprised between 6% and 19.5%, between 39% and 52% of copper and between 2% and 7% of gallium.

4. Gold alloy according to any of the preceding claims, **characterized in that** it contains by weight, palladium and/or silver in a total percentage comprised between 7% and 17%, between 41% and 52% of copper and between 2% and 6% of gallium.

5. Gold alloy according to any of the preceding claims, **characterized in that** it contains by weight, palladium and/or silver in a total percentage comprised between 7% and 14.5%, between 44% and 51% of copper and between 2% and 6% of gallium.

6. Gold alloy according to claim 1, **characterized in that** it contains by weight, between 0 and 5% of palladium, between 4 and 27% of silver, between 25% and 54% of copper and between 0% and 10% of gallium.

7. Gold alloy according to claim 1, **characterized in that** it contains by weight, between 0% and 5% of palladium, between 4% and 12% of silver, between 45% and 51% of copper and between 3% and 5% of gallium.

8. Gold alloy according to the preceding claim, **characterized in that** it contains 2 wt.% of palladium.

9. Gold alloy according to any of the preceding claims, **characterized in that** it is free of nickel, cobalt, iron and manganese.

10. Gold alloy according to any of the preceding claims, **characterized in that** in the CIELAB colour lab space it has an a* value comprised between 1 and 8 and a b* value comprised between 12 and 18.

11. Gold alloy according to any of the preceding claims, **characterized in that** in the CIELAB colour lab space it has an a* value comprised between 5.5 and 7.5 and a b* value comprised between 14 and 16.

12. Gold alloy according to any of the preceding claims, **characterized in that** it has a hardness HV1 comprised between 125 and 180 and preferably between 130 and 180.

13. Timepiece or piece of jewellery or gemstone jewellery made of a Zinc-free gold alloy according to any of the preceding claims.
